# EUROPÄISCHE PATENTSCHRIFT

(11) **EP 0 026 384 B1**
(45) Veröffentlichungstag und Bekanntmachung des Hinweises auf die Patenterteilung: **31.08.1983**
(21) Anmeldenummer: 80105487.5
(22) Anmeldetag: 12.09.1980
(51) Int. Cl.: G03G 5/00, G03G 8/00

(54) **Verfahren zum Glätten einer aus As2 Se3 bestehenden fotoleitenden Schicht**
Method of smoothing a photoconductive layer of As2 Se3
Procédé pour égaliser une couche photoconductive en As2 Se3

(30) Priorität: 26.09.1979 DE 2938944
(43) Veröffentlichungstag der Anmeldung: 08.04.1981
(73) Patentinhaber: SIEMENS AKTIENGESELLSCHAFT, 80333 München (DE)
(72) Erfinder: Bayer, Eberhard, Dr., D-8000 München 71 (DE); Kempter, Karl, Dr., D-8000 München 71 (DE); Harms, Hauke, D-8000 München 83 (DE); Meyer, Andreas, Dr., D-8011 Zorneding (DE)

## Beschreibung

Die Erfindung betrifft ein Verfahren zum Glätten einer aus Arsentriselenid bestehenden, auf einen leitfähigen Träger aufgebrachten fotoleitenden Schicht für ein elektrofotographisches Kopierverfahren, bei dem eine Übertragung des entwickelten Tonerbildes von der Fotoleiteroberfläche auf ein Kopiermaterial erfolgt.

Aus Arsentriselenid bestehende, auf leitfähige Träger aus Platten, Bänder oder Trommeln aufgebrachte Schichten sind aus der DE-OS 2 654096 bekannt. Um eine störungsfreie Übertragung des entwickelten Tonerbildes von der Fotoleiteroberfläche auf ein Kopiermaterial zu erhalten, muss die Oberfläche der fotoleitenden Schicht möglichst glatt sein. Die Rauhtiefe soll kleiner als 0,5pm sein. Bei den üblicherweise angewandten Beschichtungsverfahren durch Vakuum-Aufdampfung entstehen an geometrischen und chemischen Inhomogenitäten auf dem Träger Fehler an der Oberfläche der fotoleitenden Schicht (z.B. Erhebungen oder Vertiefungen). Diese Fehler führen zu sichtbaren Druckfehlern.

Zur Erzielung einer glatten Oberfläche der fotoleitenden Schicht sind aufwendige Glättungsverfahren für die Trägeroberfläche bekannt. So wird versucht, diese Fläche durch gründliche Reinigung und chemischen oder elektrochemischen Abtrag einer dünnen Oberflächenschicht zu einer idealen Unteriage für die Beschichtung zu machen. Weiterhin wird mit umfangreichen Reinigungsverfahren vor und auch während der Beschichtung versucht, dass der Träger möglichst frei von Kontaminationen bleibt, um so die Ausbildung einzelner Erhebungen oder Vertiefungen während der Beschichtung zu verhindern. Alle diese Verfahren erfordern einen erheblichen Aufwand und verursachen, beispielsweise auch durch die Entsorgung der Reinigungs- bzw. Ätzbäder, beträchtliche zusätzliche Kosten.

Aus der bereits zitierten DE-OS 2 654 096 ist ein Verfahren bekannt, bei dem die fertige fotoleitende Schicht nachträglich durch mechanisches Abreiben glatt poliert wird. Bei diesem Verfahren besteht jedoch die Gefahr, dass vorhandene Erhebungen beim Polieren ausbrechen, wobei ein Loch in der Beschichtung entsteht.

Ein weiteres Verfahren zum Glätten einer fotoleitenden Schicht ist aus der DE-A 1 928 305 zu entnehmen. Bei diesem Verfahren wird eine Kunststoff enthaltende fotoleitende Schicht durch Erwärmen ihres Schichtträgers erweicht und damit geglättet. Eine andere Variante des hier beschriebenen Verfahrens besteht darin, dass die Glättung durch Reiben der Oberfläche des über der fotoleitenden Schicht aufgebrachten Kunststoffilms erfolgt.

Diese Verfahren sind bei einer aus Arsentriselenid bestehenden fotoleitenden Schicht wegen ihres hohen Dampfdruckes nicht anwendbar.

Der vorliegenden Erfindung liegt deshalb die Aufgabe zugrunde, ein Verfahren anzugeben, mit dem die Oberfläche einer aus Arsentriselenid (AS₂Se₃) bestehenden fotoleitenden Schicht einfach und sicher, das heisst ohne Abdampfverluste, geglättet werden kann.

Diese Aufgabe wird erfindungsgemäss dadurch gelöst, dass die Schicht vorübergehend durch Erwärmung mittels Elektronenbestrahlung zumindest in ihrem Oberflächenbereich so stark erweicht wird, dass eine selbsttätige Glättung der Oberfläche eintritt. Durch die geringe Eindringtiefe der Elektronen werden bei diesem Verfahren nur oberflächennahe Schichtbereiche erwärmt und aufgeschmolzen. Dadurch kühlt die bestrahlte Beschichtungsstelle nach Beedigung der Bestrahlung rasch wieder ab und es wird so verhindert, dass nennenswerte Anteile der Beschichtung abdampfen. Ausserdem lässt sich durch die Änderung der Beschleunigungsspannung und des Strahlstromes die Tiefe der Wärmeeinwirkung leicht variieren.

Ein Vorteil der Elektronenbestrahlung liegt darin, dass diese Bestrahlung in demselben Rezipienten vorgenommen werden kann, in dem - ebenfalls im Vakuum - die Beschichtung des Trägers mit der fotoleitenden Schicht vorgenommen wird. Die Einebnung durch Elektronenbestrahlung kann sofort nach der Beschichtung in der gleichen Vakuum-Apparatur erfolgen. Wird beispielsweise die fotoleitende Schicht durch Elektronenstrahl-Verdampfung auf denTräger aufgebracht, so kann dieselbe Strahlquelle anschliessend direkt zum Glätten der Oberfläche benutzt werden.

Ansonsten können zur Erzeugung des Elektronenstrahls handelsübliche Quellen verwendet werden, wie sie beispielsweise zur Reinigung von Substraten zur Vakuum-Beschichtung angeboten werden. Auch Quellen, die zur Materialaufschmelzung üblich sind, lassen sich wegen der leichten Beeinflussbarkeit des Elektronenstrahls so umgestalten, dass eine zur Einebnung geeignete Strahldichte erhalten wird.

In einer vorteilhaften Weiterbildung der Erfindung ist insbesondere zur Einebnung grösserer Flächen einer Beschichtung vorgesehen, den Elektronenstrahl mit einem kleinen Querschnitt über die Fläche rastern zu lassen. Dabei kann allein der Elektronenstrahl abgelenkt werden, oder die Quelle mitsamt dem Strahl eine Relativbewegung gegenüber der Beschichtung ausführen. Eine Bewegung der Schicht bietet sich vorteilhafterweise bei zylinderförmigen Trägern an.

Um die Anforderungen an die Leistung der Elektronenquelle weiter herabsetzen zu können, ist vorgesehen, die fotoleitende Schicht als ganzes vorzuheizen. Die Vorheiztemperatur sollte etwas unterhalb der Temperatur eingestellt werden, bei der eine merkliche Abdampfung des Beschichtungsmaterials beginnt. Zur Einebnung mit dem Elektronenstrahl ist dann nur noch eine geringere Strahlintensität notwendig als ohne Vorheizen. Eine besonders günstige Möglichkeit zum Vorheizen bietet sich an, wenn die Elektronenbestrahlung unmittelbar nach der eigentlichen Beschichtung vorgenommen wird. Während dieser Beschichtung muss der Träger auf einer erhöhten Temperatur gehalten werden, um eine gute Haftung der Aufdampfschicht auf derTrägeroberfläche sicherzustellen. Während des anschliessenden Abkühlens wird die gewünschte Vorheiztemperatur für die Elektronenbestrahlung durchlaufen und kann ohne neuerliches Heizen ausgenutzt werden.

An einem Ausführungsbeispiel wird die Erfindung im folgenden weiter erläutert und beschrieben.

Eine Platte, die aus einem Aluminiumträger besteht, auf den eine Arsentriselenid-Schicht (A_{S2}Se₃) aufgedampft wurde, wobei die Dicke der Schicht 60 µm beträgt, wird im Vakuum mit einem Elektronenstrahl abgerastert. Die Beschleunigungsspannung des Elektronenstrahls beträgt 12 kV und der Strahlstrom ist auf 40 µA eingestellt. Der Strahldurchmesser auf der Oberfläche der Schicht beträgt 1 µm.

In einem Demonstrationsversuch wurden Rasterelektronen-Mikroskopaufnahmen der Oberfläche vor und nach der Elektronenbestrahlung gemacht. Die Rauhtiefe vor der Bestrahlung betrug 3,um. Bestrahlt wurde eine Fläche von 50 um x 50µm. Dazu wurde der Strahl 1 min lang mit einer Periodendauer von 3 sec über die Fläche gerastert. Die Rauhtiefe lag anschliessend unter 0,05µm. Die entsprechende Rasterelektronen-Mikroskopaufnahme zeigt eine vollkommen glatte Oberfläche frei von sämtlichen sichtbaren Rauhigkeiten, Erhebungen oder Vertiefungen. Oberflächenfehler in Form von Pickeln wurden dabei durch die Oberflächenspannung deutlich abgerundet und verflacht.

## Patentansprüche

1. Verfahren zum Glätten einer aus Arsentriselenid bestehenden, auf einem leitfähigen Träger aufgebrachten, fotoleitenden Schicht für ein elektrofotographisches Kopierverfahren, bei dem eine Übertragung des entwickelten Tonerbildes von der Fototeiteroberfläche auf ein Kopiermaterial erfolgt, dadurch gekennzeichnet, dass die Schicht vorübergehend durch Erwärmung mittels Elektronenbestrahlung zumindest in ihrem Oberflächenbereich so stark erweicht wird, dass eine selbsttätige Glättung der Oberfläche eintritt.

2. Verfahren nach Anspruch 1, dadurch gekennzeichnet, dass die Schicht mit einem Elektronenstrahl kleinen Querschnittes abgerastert wird.

3. Verfahren nach Anspruch 1 oder 2, dadurch gekennzeichnet, dass die Schicht vorgeheizt wird.

## Claims

1. A process for smoothing a photoconductive layer, consisting of arsenic triselenide and applied to a conducting carrier, for an electro-photographic copying process in which the developed toner image is transferred from the photoconductor surface onto a copying material, characterised in that by heating by means of electronic irradiation, the layer is temporarily softened, at least in the region of its surface, to an extent such that an automatic smoothing of the surface occurs.

2. A process as claimed in claim 1, characterised in that the layer is scanned by means of an electron beam of small cross-section.

3. A process as claimed in claim 1 or claim 2, characterised in that the layer is pre-heated.

## Revendications

1. Procédé pour lisser une couche photoconductrice constituée par du triséléniure d'arsenic et déposée sur un support conducteur, pour un procédé de reprographie, dans lequel on procède au transfert de l'image de toner développée de la surface photoconductrice sur un matériau de copiage, caractérisé par le fait que la couche est passagèrement ramollie au moins dans la zone de sa surface par chauffage à l'aide d'un rayonnement d'électrons, au point qu'intervient un lissage automatique de la surface.

2. Procédé selon la revendication 1, caractérisé par le fait que la couche est tramée avec un faisceau électronique de petite section transversale.

3. Procédé selon la revendication 1 ou 2, caractérisé par le fait que la couche est préchauffée.
